# FASCICULE DE BREVET EUROPEEN

(11) **EP 2 668 335 B1**
(45) Date de publication et mention de la délivrance du brevet: **18.03.2015**
(21) Numéro de dépôt: 11811554.2
(22) Date de dépôt: 01.12.2011
(51) Int. Cl.: D21H 17/26, D21H 17/69, D21H 17/70, D21H 21/28, D21H 21/46

(54) **PAPIER INFALSIFIABLE AUX SOLVANTS**
EIN GEGENÜBER LÖSUNGSMITTEL FÄLSCHUNGSICHERES PAPIER
A SOLVENT TAMPER-PROOF PAPER

(30) Priorité: 25.01.2011 FR 1100211
(43) Date de publication de la demande: 04.12.2013
(73) Titulaire: Honnorat Recherches & Services, 74000 Annecy (FR)
(72) Inventeur: HONNORAT, André, F-74000 Annecy (FR)
(74) Mandataire: Cabinet Plasseraud
(86) Numéro de dépôt international: PCT/FR2011/000630
(87) Numéro de publication internationale: WO 2012/101334

(56) Documents cités:
- EP-A1- 1 074 599
- EP-A1- 1 342 768
- US-A- 4 863 783

## Description

L'invention concerne un papier de sécurité infalsifiable vis-à-vis des solvants.

Les documents tels que les chèques, les vouchers, les passeports, certains bons cadeaux, les documents d'identité et divers papiers tels que les ordonnances médicales, les titres de propriété et divers documents d'état civil contiennent des informations personnalisées susceptibles d'être modifiées par des faussaires.

Les modifications consistent à employer des agents d'effacement pour enlever les données variables des documents et apposer de nouvelles informations, un nouveau destinataire ou un autre montant sur un chèque, par exemple.

Les agents d'effacement utilisés par les faussaires sont tous ceux susceptibles d'être trouvés dans le commerce, il est notamment employé l'eau de javel, des acides, des bases, des combinaisons oxydo-réductrices, des solvants et de manière très générale tous les produits susceptibles d'effacer les encres tels que par exemple des laques à cheveux, du white spirit, le liquide de frein, des détachants liquides, etc...

Parmi les produits infalsifiables connus il peut notamment être cité ceux décrits dans le brevet FR 2 650 606 qui permettent un traitement des papiers vis-à-vis des bases, des crayons effaceurs et des agents réducteurs alcalins ou le brevet EP 190 087 qui indique plus spécifiquement des réactifs pour les crayons effaceurs. Le document EP 494 828 indique une réaction d'infalsifiabilité vis-à-vis du sulfite de sodium. Les documents US 4 478 681, EP 174 885, EP 378 029 ou EP 632 162 indiquent des réactifs vis à vis des combinaisons oxydo-réductrices et des papiers infalsifiables ainsi traités. Des réactifs vis-à-vis des acides sont connus depuis de très nombreuses années, par exemple par US 322 130 en date du 14 juillet 1885 ou US 643 084 de l'année 1900.

Les réactions d'infalsifiabilité vis-à-vis des solvants sont connues dans les papiers de sécurité depuis de nombreuses années selon différents modes de fonctionnement :
- Un fonctionnement par impression d'encres colorées contenant des colorants solubles dans les solvants qui font une tache sur le papier lors d'une tentative d'effacement des encres, ces colorants sont généralement introduits dans un fond de sécurité imprimé en micro texte ou dans une image d'arrière plan sur les parties destinées à être écrites de manière manuscrite. Le procédé de traitement des papiers selon ce mode de fonctionnement est un procédé d'impression.
- Un fonctionnement par solubilisation de colorants insolubles dans l'eau mais solubles dans les solvants, ces colorants dits « organo-solubles » étant sous une forme finement dispersée dans la masse du papier, les particules étant typiquement inférieures à 20 µ. Le procédé de traitement des papiers selon ce mode de fonctionnement est un procédé papetier, les particules étant introduites dans la pâte à papier avant la réalisation de la feuille et donc réparties dans son volume.

Le papier infalsifiable selon l'invention étant réalisé principalement par voie papetière il convient de décrire plus en détail la technique connue à ce jour et ses limitations.

Le traitement vis-à-vis des solvants employant des colorants organo-solubles est connu depuis de nombreuses années et décrit notamment en page 6 du brevet FR 2 650 606 ou en page 4 du document EP 190 087, ainsi qu'en page 1 du document US 7 041 364.

Le concept d'infalsifiabilité du traitement actuel repose sur l'introduction de colorants organo-solubles dans la totalité de la feuille de manière finement dispersée de manière à ce que les particules individuelles de colorants soient imperceptibles à l'oeil et ne colorent pas le papier, car insolubles dans l'eau, ces colorants se solubilisent sous l'action des agents d'effacement contenant des solvants en produisant une coloration perceptible à l'oeil. Lors de la solubilisation des particules présentes dans le papier le colorant diffuse dans le réseau fibreux et recouvre une surface plus grande que celle des particules individualisés, développant ainsi une coloration.

Le traitement vis-à-vis des solvants utilisé à ce jour par les papetiers nécessite deux types de colorants organo-solubles, un colorant soluble dans les solvants polaires et un colorant soluble dans les solvants apolaires, de manière à couvrir toute la gamme des solvants et produits commerciaux contenant des solvants susceptibles d'être utilisés par les faussaires. Les définitions des solvants polaires et apolaires non aqueux sont notamment indiquées dans US 7 041 364.

Ce traitement des papiers convient assez bien lorsque le papier est protégé en surface par un film de sécurité qui gêne les faussaires mais dans le cas des papiers non protégés en surface, par exemple les chèques, les tickets et la grande majorité des papiers de sécurité, les faussaires ont trouvé une parade efficace à ce traitement en réalisant un lavage du papier par trempage ou par une application successive des solvants de manière à extraire complètement les colorants du papier.

Cette technique de falsification est redoutable et conduit les papetiers à introduire de grandes quantités de colorants organo-solubles dans la feuille avec pour conséquences des problèmes induits qui sont une perte de blancheur du papier et un surcoût important.

La solution actuelle de protection des papiers n'est plus une réponse adaptée vis-à-vis du problème posé par les faussaires.

L'invention a donc pour objectif de traiter le papier de manière à ce que les solvants appliqués par les faussaires conduisent à une coloration du papier qui soit définitive, irréversible.

Ainsi le papier de sécurité infalsifiable vis-à-vis des tentatives de falsification avec des solvants non aqueux selon l'invention est caractérisé en ce qu'il comporte sur sa surface et/ou dans sa masse des amas formés de particules élémentaires amalgamées avec un agent d'agglomération insoluble dans l'eau mais soluble de manière quasi instantanée dans au moins un solvant non aqueux, lesquelles particules élémentaires sont à la fois insolubles dans l'eau et dans les solvants et ont de préférence des tailles inférieures à 20 µ, et plus préférentiellement encore inférieures à 10 µ, elles sont colorées et sont avantageusement des colorants pigmentaires intenses tels que ceux utilisés pour réaliser des encres ou des peintures.

Le principe de fonctionnement de la coloration développée par les solvants dans le papier infalsifiable selon l'invention est la suivante : les amas répartis dans la totalité du volume de la feuille sont éclatés par la présence du solvant et les particules pigmentaires colorées sont dispersées autour de la position de chaque amas en produisant un point coloré, la dispersion des particules se fait de manière irréversible par une diffusion dans les interstices du réseau fibreux de manière limitée au voisinage immédiat de l'amas.

Ainsi à la place du processus connu de solubilisation des colorants organo-solubles pour provoquer la coloration il est proposé un processus de solubilisation d'un agent d'agglomération et libération de particules colorées insolubles.

En raison du fait que les particules élémentaires sont insolubles dans les solvants lesdites particules vont rester piégées dans le réseau fibreux, de la même manière que les charges minérales introduites dans le papier. Une fois l'agent d'agglomération éliminé les particules ne peuvent pas être extraites par de multiples lavages avec les solvants et la coloration demeure fixée dans le papier comme trace de la falsification.

Il est important de noter que les amas tels que décrits se distinguent des particules ou granules classiquement introduits dans les papiers à des fins d'authentification, tels que ceux décrits dans les brevets EP 219 713, EP 226 367, EP 1 074 599, EP 1 342 768 ou JP2000303388 par le fait que l'agent d'agglomération est soluble de manière quasi instantanée dans les solvants, en raison de plus du choix dudit agent, ainsi que par le choix des particules incorporées, aussi également, pour certains des brevets cités, par le fait que les particules pigmentaires colorées sont réparties dans la totalité du volume de l'amas et non pas seulement à sa surface. Il est par ailleurs important de noter que les amas connus utilisables à des fins d'authentification comportent des liants réticulés sous l'action de la chaleur lors du séchage du papier, ce qui les rend insolubles dans les solvants au sens de l'invention et selon la définition de la solubilité indiquée plus loin dans cette description. Dans tous les cas les agglomérats connus sont inadaptés pour libérer les particules contenues dans les amas en un temps acceptable pour le développement d'une coloration éventuelle, laquelle n'est usuellement pas possible car les particules en question sont prévues invisibles en lumière du jour et luminescentes pour l'authentification du papier.

L'authentification et l'infalsifiabilité des papiers sont deux domaines différents même si des réactions d'infalsifiabilité ont été utilisées à des fins d'authentification, le premier domaine visant à fournir la preuve qu'un document est authentique, original, le second visant à empêcher la modification des données variables apposées sur les documents, les réactifs infalsifiables ayant pour but de produire une coloration visible, généralement sans appareillage, lors d'une tentative de fraude.

Il n'a pas été trouvé dans la littérature de description de particules amalgamées sous forme d'amas de grandes tailles à des fins d'infalsifiabilité.

Les avantages du papier de sécurité infalsifiable selon l'invention sont multiples :
- Les particules pigmentaires colorées sont insolubles dans les solvants ce qui permet d'éviter le phénomène de lavage du papier et de perte d'infalsifiabilité, ainsi donc la sécurité des papiers est renforcée,
- actuellement il existe très peu de colorants organo-solubles disponibles utilisables sur le marché, ces colorants sont connus essentiellement dans deux ou trois couleurs, l'emploi d'amas selon l'invention autorise l'utilisation de colorants pigmentaires très variés, notamment des colorants rouges, violets, roses, verts, ou jaunes, et donc des réactions colorées très différentes de ce qui est possible aujourd'hui,
- le traitement utilisé à ce jour nécessite deux colorants pour les solvants polaires et apolaires, il a été découvert qu'avec un agent d'agglomération judicieusement choisi un seul type de particules pigmentaires peut développer les colorations avec les solvants polaires, apolaires et les produits commerciaux contenant des solvants, ce qui simplifie le traitement, il est bien évidemment possible, et cela est inclus dans le cadre de l'invention, d'employer des agents d'agglomération sensibles qu'aux solvants polaires ou qu'aux solvants apolaires,
- les pigments élémentaires employés dans les amas peuvent être très variés car les critères d'insolubilité, à la fois dans les solvants et dans l'eau, sont fréquemment rencontrés, il peut ainsi être utilisé des produits très bon marché, tel que du noir de carbone ou des colorants peu coûteux en remplacement des colorants organo-solubles plus chers, ce qui représente un avantage économique certain compte tenu du tonnage de papier fabriqué avec ces produits dans le monde.

D'autres caractéristiques et avantages de l'invention se dégageront de la description qui va suivre.

L'invention concerne un papier traité dans sa masse ou à sa surface pour être infalsifiable vis-à-vis des solvants qui comporte des amas formés de particules élémentaires, lesquelles particules sont à la fois insolubles dans l'eau et dans les solvants. Les amas au sens de l'invention sont des agglomérats de particules pigmentaires avec un agent liant, les particules de petites tailles, avantageusement inférieures à 20 µ, sont réparties dans la totalité du volume de l'amas de manière plus ou moins homogène, le ciment entre les particules étant l'agent d'agglomération.

Les amas peuvent être obtenus de différentes manières, selon plusieurs procédés physiques d'agglomération, il peut par exemple être envisagé de réaliser des amas par solubilisation d'une cire dans un solvant, dispersion des particules pigmentaires dans la cire, réalisation d'une émulsion dans l'eau et précipitation des amas, il peut aussi être envisagé d'incorporer un additif d'agglomération lors de la fabrication des particules pigmentaires elles-mêmes de manière à produire des granulats pigmentaires destinés ensuite à être broyés à la dimension souhaitée, ou il peut être employé diverses autres techniques permettant de former des agglomérats de particules avec un liant.

Les processus permettant d'obtenir les agglomérats ne sont pas limitatifs, avantageusement il sera préféré des techniques économiques permettant d'obtenir des amas les plus proches possibles des granulométries souhaitées.

Les particules pigmentaires élémentaires ont des tailles classiquement développées pour la réalisation des encres et peintures c'est-à-dire des tailles de particules de préférence inférieures à 20 µ, et plus préférentiellement encore inférieures à 10 µ, des tailles inférieures à 1 µ se trouvant habituellement dans les colorants et pigments colorés. Avantageusement il sera choisi dans les amas des particules pigmentaires comportant un fort pouvoir colorant tel que par exemple du noir de carbone, des dérivés de phtalocyanine tel que le Pigment Blue 15 :3, ou les pigments définis par les références du Colour Index Pigment Yellow 93 ou Pigment Yellow 83.

Au sens de l'invention les amas ont de préférence des tailles inférieures à 500 µ et plus préférentiellement encore des tailles inférieures à 200 µ, avantageusement les amas sont supérieurs à 20 µ et plus préférentiellement encore supérieurs à 50 µ.

Le choix de la taille maximum des amas est lié d'une part à l'effet souhaité et d'autre part à la catégorie de particules pigmentaires élémentaires utilisée. Dans le cas d'utilisation de noir de carbone les amas seront avantageusement de petites tailles de manière à être peu visibles à l'oeil, soit typiquement de moins de 100 µ et plus préférentiellement encore de moins de 70 µ. Dans le cas de particules pigmentaires jaunes ou rouges les tailles pourront être plus importantes et aller jusqu'à, par exemple, 300 µ, de manière à fournir éventuellement un moyen de montrer que le papier a été traité ou fournir un effet de nuance de fond au papier si la quantité d'amas est très importante.

La taille minimale des amas doit être supérieure à 20 µ pour qu'il n'y ait pas coloration du papier.

Selon l'invention les amas sont constitués par des particules insolubles dans l'eau et dans tous les types de solvants amalgamées par un agent d'agglomération également insoluble dans l'eau mais soluble de manière quasi instantanée dans au moins un solvant non aqueux de façon à libérer lesdites particules élémentaires dans le papier.

Par soluble de manière quasi-instantanée il doit être compris que lorsqu'une goutte d'un solvant est déposée sur le papier une coloration apparait quasi instantanément, et au plus tard avant que le solvant se soit évaporé. Ce qui représente une fraction de seconde pour des solvants tel que l'éthanol, l'acétone, ou quelques secondes pour des solvants peu volatils ou des liquides commerciaux contenant une proportion réduite de solvant dans leur composition.

Pour comparaison des liants comportant des latex ou des résines polymérisées ne se solubilisent en aucune manière dans les mêmes conditions et ne sont donc pas utilisables en tant qu'agent d'agglomération au sens de l'invention. De tels liants ne sont généralement pas solubilisés par une opération de trempage du papier telle que pouvant être pratiquée par des faussaires.

L'agent d'agglomération est choisi de manière très précise pour pouvoir se solubiliser très rapidement dans les solvants, selon l'invention l'agent d'agglomération est soluble dans les solvants polaires tels que par exemple l'alcool ou l'acétone, pour cela il est envisageable d'utiliser un produit tel que l'éthyl-cellulose comme agent d'agglomération, dans une faible proportion par rapport aux particules élémentaires.

Selon l'invention l'agent d'agglomération est soluble dans les solvants apolaires tels que par exemple le toluène ou les hydrocarbures, dans cette option il est envisageable d'employer comme agent d'agglomération une résine de copolymère vinylique. Toutefois dans cette option l'agent d'agglomération n'est quasiment pas soluble dans les solvants polaires et les amas ne développent pas une coloration avec tous les types de solvants.

Selon l'invention l'agent d'agglomération est soluble dans les produits utilisés par les faussaires pour effacer les encres tels que les laques à cheveux, les détachants ménagers, les essences et de manière plus générale les produits que l'on trouve dans le commerce qui contiennent une proportion de solvant dans la composition.

Ainsi de manière préférée l'agent d'agglomération est soluble à la fois dans les solvants apolaires et dans les solvants polaires ainsi que dans les produits commerciaux contenant une proportion de solvant dans la composition.

Selon l'invention l'agent d'agglomération est avantageusement un composé de la famille des éthyl-celluloses.

Des particules élémentaires agglomérées dans une matrice d'éthyl-cellulose qui correspondent assez bien au but de l'invention sont par exemple celles de la gamme MICROLITH®-A de la société CIBA, ces amas très grossiers et dont la granulométrie est très hétérogène nécessitent d'être broyés et tamisés pour produire des tailles d'amas adaptées à la réalisation des papiers infalsifiables selon l'invention. Ainsi, avantageusement, ces amas sont broyés et tamisés de manière à obtenir une granulométrie inférieure à 100 µ.

Avantageusement selon l'invention l'agent d'agglomération est en faible proportion dans l'amas par rapport aux particules pigmentaires, selon le procédé de préparation cette proportion peut varier de 2-3% à 30-40% en poids sec, les particules élémentaires étant toujours majoritaires dans l'amas. Afin que la coloration développée soit la plus intense et la plus rapide possible il est recherché le plus fort rapport possible entre les particules élémentaires et l'agent d'agglomération. En pratique moins la quantité d'agent d'agglomération est importante plus la dispersion des particules élémentaires dans le papier est rapide.

Selon l'invention les particules élémentaires sont des pigments colorés et sont de préférence des colorants pigmentaires intenses tels que ceux utilisés pour réaliser des encres ou des peintures, lesquels colorants pigmentaires sont avantageusement stables en température et à la lumière.

Toutefois, sans sortir du cadre de l'invention il peut être envisagé d'employer dans les amas des pigments luminescents, c'est-à-dire fluorescents ou phosphorescents, ou sensibles aux infrarouges, Anti-Stokes ou contenant des marqueurs authentifiables variés, susceptibles de fonctionner selon le même principe de diffusion que les colorants pigmentaires lorsque les amas sont éclatés. Lesquels pigments luminescents pouvant être utilisés en combinaisons avec les particules pigmentaires colorées pour fournir simultanément à l'aspect infalsifiable un aspect authentifiable. Dans ce cadre là il peut notamment être envisagé de combiner plusieurs types de pigments différents dans les mêmes amas de manière à obtenir des agglomérats susceptibles de libérer des particules colorées sous l'action des solvants, mais également pouvant contenir, tel que cela est connu par d'autres procédés de préparation, des produits authentifiables sous un rayonnement adapté.

Il peut par exemple être envisagé que chaque amas individuel contienne des particules pigmentaires colorées, des pigments fluorescents en UV courts ou longs, des particules pigmentaires anti-Stokes, et d'autres types de marqueurs comportant des propriétés d'insolubilités complètes dans l'eau et les solvants. De tels amas présentent des propriétés d'infalsifiabilité vis-à-vis des solvants et des propriétés d'authentifiabilité qui en font des produits très sécurisés utilisables pour des passeports notamment, et pour des documents nécessitant à la fois une protection des données personnelles vis-à-vis des falsifications et devant être authentifiés.

Ainsi avantageusement selon l'invention les amas contiennent, en plus des particules pigmentaires colorées, différentes catégories d'autres particules pigmentaires, chaque amas unitaire pouvant comporter, seules ou en combinaisons , des particules pigmentaires luminescentes sous un éclairage adapté telles que des particules fluorescentes, phosphorescentes, anti-Stokes, infrarouge, opaques aux rayons X, des marqueurs ADN, et de manière générale des marqueurs connus pour authentifier les documents qui soient insolubles dans l'eau et les solvants ou qui soient réalisables sous une forme comportant ces propriétés. Il peut par exemple être envisagé de placer des marqueurs dans des matrices polymères de petites tailles, typiquement de moins de 10 µ, lesquelles matrices étant insensibles à l'eau et aux solvants et donc utilisables pour le procédé d'agglomération.

L'invention, selon un exemple de réalisation, correspond à un papier de sécurité infalsifiable vis-à-vis des solvants non aqueux comportant dans le volume complet de la feuille des amas de moins de 100 µ et de plus de 50 µ formés de particules pigmentaires colorées de tailles inférieures à 10 µ amalgamées avec un agent d'agglomération insoluble dans l'eau et soluble dans les solvants polaires et apolaires, de manière quasi instantanée de façon à libérer les particules colorées productrices d'une coloration signalant la falsification, de manière avantageuse l'agent d'agglomération est un composé de la famille des éthyl-celluloses dont la proportion dans les amas est inférieure à 40% en poids sec, lesquels amas correspondent avantageusement à la référence MICROLITH® Black C-A de la société CIBA qui ont été broyés et tamisés, ou autres références de la gamme Microlith®.

Lorsqu'un solvant, par exemple du toluène ou de l'éthanol, est appliqué sur un papier contenant 5 kg par tonne d'amas de la référence MICROLITH® Black C-A broyé et tamisé à 100 µ, une coloration noire apparait immédiatement sur le papier, cette coloration ne peut pas être enlevée par un trempage prolongé dans du solvant ou par des tentatives d'extraction multiples.

L'invention concerne aussi un procédé pour rendre un papier infalsifiable vis-à-vis des solvants polaires et/ou apolaires caractérisé en ce qu'on introduit dans la pâte à papier, avant réalisation de la feuille, des amas de tailles inférieures à 500 µ formés de particules pigmentaires élémentaires de tailles réduites à la fois insolubles dans l'eau et dans les solvants, de préférence inférieures à 20 µ, et plus préférentiellement encore inférieures à 10 µ, amalgamées avec un agent d'agglomération de la famille des éthyl-celluloses également insoluble dans l'eau mais soluble dans au moins un solvant de manière quasi instantanée.

Les amas selon l'invention sont introduits dans la pâte à papier à raison de 1 à 20 kg par tonne de papier, et de préférence de 1 à 5 kg par tonne de papier pour des amas de tailles inférieures à 100 µ et pour un poids sec d'amas. Pour des amas plus grands et selon l'effet souhaité les quantités peuvent augmenter.

Selon la mise en oeuvre souhaitée par les papetiers et pour faciliter l'introduction des amas dans la pâte à papier il peut être envisagé de préparer les amas en phase aqueuse et de les utiliser sous une forme dispersée plus facile à gérer dans la production du papier, cette variante de mise en oeuvre n'a pas d'incidence sur le résultat d'infalsifiabilité du papier et sur le mode de fonctionnement de l'éclatement des amas sous l'effet d'un solvant. En raison de leur tailles les amas sont bien retenus dans le papier lors du processus d'égouttage de la pâte lors de la formation de la feuille, et cela qu'il s'agisse d'une table de type Fourdrinier ou d'une forme ronde utilisable pour réaliser les passeports.

En variante, bien que ce ne soit pas un mode préféré, il peut être envisagé de déposer les amas par un appareil de couchage, par exemple un système à rideau, ou par un procédé d'imprimerie, en sérigraphie notamment, pour effectuer un traitement du papier par la surface.

Dans toute la description qui précède le terme papier doit être compris comme un réseau poreux flexible, avantageusement fibreux, imprimable et utilisable pour réaliser des documents sécurisés, il s'agit de préférence d'un papier réalisable sur machine à papier mais le terme englobe également les produits non tissés pouvant être réalisés par une voie non papetière et les matériaux de type carton ou des agglomérés fibreux variés.

## Revendications

1. Papier de sécurité infalsifiable vis-à-vis des tentatives de falsification avec des solvants non aqueux, **caractérisé en ce qu'**il comporte sur sa surface et/ou dans sa masse des amas formés de particules élémentaires amalgamées avec un agent d'agglomération insoluble dans l'eau mais soluble de manière quasi instantanée dans au moins un solvant non aqueux, lequel agent d'agglomération est présent dans une proportion maximale de 40% en poids sec dans les amas, lesdites particules élémentaires sont des pigments colorés et sont avantageusement des colorants pigmentaires intenses tels que ceux utilisés pour réaliser des encres ou des peintures, lesdites particules élémentaires sont à la fois insolubles dans l'eau et dans les solvants non aqueux et ont des tailles inférieures à 20 µ et avantageusement inférieures à 10 µ.

2. Papier de sécurité selon la revendication 1 dans lequel les amas ont des tailles inférieures à 500 µ et avantageusement des tailles inférieures à 200 µ.

3. Papier de sécurité selon la revendication 2 dans lequel l'agent d'agglomération est soluble dans les solvants polaires tels que par exemple l'alcool ou l'acétone.

4. Papier de sécurité selon la revendication 2 dans lequel l'agent d'agglomération est soluble dans les solvants apolaires tels que par exemple le toluène ou les hydrocarbures.

5. Papier de sécurité selon la revendication 2 dans lequel l'agent d'agglomération est soluble dans les produits utilisés par les faussaires pour effacer les encres tels que les laques à cheveux, les détachants ménagers, les essences et de manière plus générale les produits que l'on trouve dans le commerce qui contiennent une proportion de solvant non aqueux dans la composition.

6. Papier de sécurité selon la revendication 2 dans lequel l'agent d'agglomération est soluble à la fois dans les solvants apolaires, dans les solvants polaires ainsi que dans les produits commerciaux contenant une proportion de solvant non aqueux dans la composition.

7. Papier de sécurité infalsifiable et authentifiable selon l'une quelconque des revendications 1 à 6 dans lequel les amas contiennent, en plus des particules pigmentaires colorées, différentes catégories d'autres particules pigmentaires, chaque amas unitaire pouvant comporter, seules ou en combinaisons, des particules pigmentaires luminescentes sous un éclairage adapté telles que des particules fluorescentes, phosphorescentes, anti-Stokes, infrarouge, opaques aux rayons X, des marqueurs ADN, ainsi que des marqueurs connus pour authentifier les documents qui soient insolubles dans l'eau et les solvants non aqueux ou qui soient réalisables sous une forme comportant ces propriétés.

8. Papier de sécurité infalsifiable selon l'une quelconque des revendications précédentes dans lequel l'agent d'agglomération est un composé de la famille des éthyl-celluloses.

9. Procédé pour rendre un papier infalsifiable vis-à-vis des solvants non aqueux polaires et/ou apolaires **caractérisé en ce qu'**on introduit dans la pâte à papier, avant réalisation de la feuille, des amas de tailles inférieures à 500 µ formés de particules élémentaires de tailles réduites à la fois insolubles dans l'eau et dans les solvants non aqueux, inférieures à 20 µ, et avantageusement inférieures à 10 µ, amalgamées avec un agent d'agglomération de la famille des éthyl-celluloses également insoluble dans l'eau mais soluble dans au moins un solvant non aqueux de manière quasi-instantanée, lequel agent d'agglomération est présent dans une proportion maximale de 40% en poids sec dans les amas, lesquelles particules élémentaires sont des pigments colorés et sont avantageusement des colorants pigmentaires intenses tels que ceux utilisés pour réaliser des encres ou des peintures.

## Patentansprüche

1. Ein gegenüber Fälschungsversuchen mit nichtwässrigen Lösungsmitteln unfälschbares Sicherheitspapier, **dadurch gekennzeichnet, dass** es auf seiner Oberfläche und/oder in seiner Masse Anhäufungen bestehend aus Elementarpartikeln die mit einem Agglomerationsmittel vermischt sind, das in Wasser unlöslich, aber in mindestens einem nichtwässrigen Lösungsmittel quasi sofort löslich ist, aufweist, wobei das Agglomerationsmittel in den Anhäufungen mit einem Anteil von maximal 40 % Trockengewicht vorhanden ist, wobei die Elementarpartikel farbige Pigmente und bevorzugt intensive Pigmentfarbstoffe sind wie jene, die für die Herstellung von Tinten oder Malerfarben verwendet werden, wobei die Elementarpartikel zugleich in Wasser und in den nichtwässrigen Lösungsmitteln unlöslich sind und Größen von weniger als 20 µ und bevorzugt von weniger als 10 µ haben.

2. Sicherheitspapier nach Anspruch 1, in welchem die Anhäufungen Größen von weniger als 500 µ und bevorzugt von weniger als 200 µ haben.

3. Sicherheitspapier nach Anspruch 2, in welchem das Agglomerationsmittel in polaren Lösungsmitteln, wie zum Beispiel Alkohol oder Aceton, löslich ist.

4. Sicherheitspapier nach Anspruch 2, in welchem das Agglomerationsmittel in apolaren Lösungsmitteln, wie zum Beispiel Toluol oder Kohlenwasserstoffen, löslich ist.

5. Sicherheitspapier nach Anspruch 2, in welchem das Agglomerationsmittel in den von den Fälschern zur Löschung von Tinten verwendeten Produkten löslich ist, wie Haarspray, Haushaltsmittel zur Fleckentfernung, Benzine und im Handel erhältlichen Produkte im Allgemeinen, die in ihrer Zusammensetzung einen Anteil nichtwässriger Lösungsmittel enthalten.

6. Sicherheitspapier nach Anspruch 2, in welchem das Agglomerationsmittel zugleich in apolaren Lösungsmitteln, in polaren Lösungsmitteln sowie in handelsüblichen Produkten, die in ihrer Zusammensetzung einen Anteil nichtwässriger Lösungsmittel enthalten, lösbar ist.

7. Unfälschbares und authentifizierbares Sicherheitspapier nach einem der Ansprüche 1 bis 6, in welchem die Anhäufungen neben den farbigen Pigmentpartikeln verschiedene Kategorien anderer Pigmentpartikel enthalten, wobei jede einzelne Anhäufung allein oder in Kombinationen lumineszierende Pigmentpartikel aufweisen kann, die unter einer entsprechenden Beleuchtung leuchten, wie zum Beispiel fluoreszierende oder phosphoreszierende Teilchen, Anti-Stokes-Partikel, Infrarotteilchen, röntgenopake Teilchen, DNS-Marker, sowie zur Authentifizierung von Dokumenten bekannte Marker, die in Wasser und in nichtwässrigen Lösungsmitteln unlöslich sind oder die in einer Form, die diese Eigenschaften aufweist, umsetzbar sind.

8. Unfälschbares Sicherheitspapier nach einem der vorstehenden Ansprüche, in welchem das Agglomerationsmittel eine Verbindung aus der Familie der Ethylzellulosen ist.

9. Verfahren, um ein Papier gegenüber polaren und/oder apolaren nichtwässrigen Lösungsmitteln fälschungssicher zu machen, **dadurch gekennzeichnet, dass** in den Papierbrei vor Erstellung des Blattes Anhäufungen hinzugefügt werden, die in ihren Größen kleiner als 500 µ sind, gebildet aus kleineren Elementarpartikeln die zugleich in Wasser und in nichtwässrigen Lösungsmitteln unlöslich sind, die kleiner als 20 µ und bevorzugt kleiner als 10 µ sind, vermischt mit einem Agglomerationsmittel aus der Familie der Ethylzellulosen, das ebenfalls in Wasser unlöslich, jedoch in mindestens einem nichtwässrigen Lösungsmittel quasi sofort löslich ist, wobei das Agglomerationsmittel mit einem Anteil von maximal 40 % Trockengewicht in den Anhäufungen vorhanden ist, wobei die Elementarpartikel farbige Pigmente und bevorzugt intensive Pigmentfarbstoffe sind wie jene, die für die Herstellung von Tinten oder Malerfarben verwendet werden.

## Claims

1. Security paper that cannot be forged with respect to forgery attempts with non-aqueous solvents, **characterized in that** it comprises on its surface and/or in its bulk, clusters formed of elementary particles amalgamated with an agglomerating agent that is insoluble in water but almost instantaneously soluble in at least one non-aqueous solvent, which agglomerating agent is present in a maximum proportion of 40% by dry weight in the clusters, said elementary particles are coloured pigments and are advantageously intense pigment dyestuffs such as those used for producing inks or paints, said elementary particles are insoluble both in water and in non-aqueous solvents and have sizes of less than 20 µm, and advantageously less than 10 µm.

2. Security paper according to claim 1 in which the clusters have sizes of less than 500 µm and advantageously sizes of less than 200 µm.

3. Security paper according to claim 2 in which the agglomerating agent is soluble in polar solvents such as for example alcohol or acetone.

4. Security paper according to claim 2 in which the agglomerating agent is soluble in non-polar solvents such as for example toluene or hydrocarbons.

5. Security paper according to claim 2 in which the agglomerating agent is soluble in the products used by forgers to erase the inks, such as hair sprays, household stain removers, gasolines and more generally the products that are found commercially which contain a proportion of non-aqueous solvent in the composition.

6. Security paper according to claim 2 in which the agglomerating agent is soluble both in non-polar solvents and in polar solvents as well as in commercial products containing a proportion of non-aqueous solvent in the composition.

7. Security paper that cannot be forged and can be authenticated according to any one of claims 1 to 6 in which the clusters contain, in addition to the coloured pigment particles, different categories of other pigment particles, each individual cluster being able to comprise, alone or in combination, pigment particles that are luminescent under a suitable illumination such as particles that are fluorescent, phosphorescent, anti-Stokes, infrared, opaque to X-rays, DNA markers, as well as markers known for authenticating documents which are insoluble in water and non-aqueous solvents or which can be produced in a form comprising these properties.

8. Security paper that cannot be forged according to any one of the previous claims in which the agglomerating agent is a compound from the family of ethyl celluloses.

9. Process for making a paper unforgeable with respect to non-aqueous polar and/or non-polar solvents **characterized in that** clusters with sizes of less than 500 µm formed of elementary particles with reduced sizes that are insoluble both in water and in non-aqueous solvents, of less than 20 µm, and advantageously less than 10 µm, amalgamated with an agglomerating agent from the family of ethyl celluloses likewise insoluble in water but almost instantaneously soluble in at least one non-aqueous solvent, which agglomerating agent is present in a maximum proportion of 40% by dry weight in the clusters, which elementary particles are coloured pigments and are advantageously intense pigment dyestuffs such as those used for producing inks or paints, are introduced into the paper pulp, before production of the sheet.
